# FASCICULE DE BREVET EUROPEEN

(11) **EP 0 225 267 B1**
(45) Date de publication et mention de la délivrance du brevet: **20.09.1989**
(21) Numéro de dépôt: 86430040.5
(22) Date de dépôt: 24.10.1986
(51) Int. Cl.: D06M 15/15, D06M 16/00, A61L 2/00

(54) **Support revêtu d'un film biologique assurant son isolation vis à vis de l'extérieur et réciproquement, son procédé de préparation et procédé d'élimination du film**
Mit einem biologischen Film beschichteter Träger der seine Isolierung von der Aussenwelt sichert sowie sein Herstellungsverfahren und Verfahren zur Entfernung des Films
Support coated with a biological film ensuring its isolation with respect to the exterior and reciprocally, process for its production and process for the elimination of the film

(30) Priorité: 25.10.1985 FR 8515888
(43) Date de publication de la demande: 10.06.1987
(73) Titulaire: Guillaumot, Jacques, F-30320 Saint Gervasy (FR)
(72) Inventeur: Guillaumot, Jacques, F-30320 Saint Gervasy (FR)
(74) Mandataire: Azais, Henri

(56) Documents cités:
- BE-A- 433 455
- GB-A- 1 156 237
- US-A- 2 396 923
- US-A- 2 607 359

## Description

La présente invention a pour objet un support et notamment un support textile, revêtu d'un film servant à protéger le support de la contamination extérieure et vice-versa, son procédé de préparation ainsi qu'un procédé d'élimination du film éventuellement contaminé.

Elle peut s'appliquer dans un grand nombre de domaines et en particulier dans les domaines nucléaire, médical, agro-alimentaire et dans le domaine de la microélectronique.

De façon générale, l'invention peut être utilisée à chaque fois qu'il faut soit éviter la contamination d'un procédé ou d'une opération industrielle par des souillures prisonnières d'un support ou par des particules en provenance de celui-ci, soit éliminer du support des souillures extérieures s'y étant accrochées.

En particulier, le support peut être un vêtement ou un ustensile, utilisé dans les "salles blanches" (domaine de la microélectronique), traité de façon à empêcher la sortie d'aérosols ou des particules initialement présentes sur le support par leur emprisonnement sur ledit support.

Il peut être aussi un vêtement ou un ustensile, utilisé dans les zones à risque de contamination nucléaire, traité de façon à empêcher la pénétration des aérosols ou particules dans le support, voire leur accrochage, et permettre, dans le cas d'un éventuel accrochage de ces aérosols, de les éliminer simplement, sans usure du support et avec une faible production d'effluents contaminés.

Le support peut être encore un vêtement, un textile ou un ustensile, utilisé en salles stériles (domaines médical et agro-alimentaire), traité de façon à piéger les bactéries, et également un vêtement, un instrument ou une pièce devant être protégé temporairement des souillures extérieures, tel qu'un vêtement de travail ou une pièce métallique.

Dans les "salles blanches", on utilise actuellement comme vêtements de protection des vêtements en fils 100% polyester continu à structure lobée, avec tous les 20 fils un fil de polycarbonate servant à éliminer l'électricité statique. Ces vêtements, qui sont assemblés de manière très particulière afin qu'aucune particule ne s'échappe de ces vêtements dans l'atmosphère de la salle blanche, sont peu confortables et coûteux.

Après utilisation, ces vêtements sont lavés et décontaminés en blanchisserie stérile de façon à emprisonner les éventuelles particules accrochées. Ces traitements de lavage et de décontamination ne font qu'accélérer l'usure des vêtements.

Comme pour les vêtements, les ustensiles utilisés en salle blanche sont traités en décontamination préalable de particules ou enveloppés dans des fourreaux afin d'emprisonner les éventuelles particules présentes sur le support.

Dans le domaine nucléaire, on utilise des vêtements réalisés en des tissus se prêtant le mieux à la décontamination et en particulier des vêtements en majorité de coton. Après usage, ces vêtements subissent un lavage spécial avec une technique dite à contre-courant de façon à provoquer par un brassage hydraulique maximum une désincrustation des particules des vêtements. Ceci entraîne une très forte usure des tissus lourds, donc chauds, afin de conserver pendant un certain temps une texture après usure pouvant jouer le rôle de barrière de protection.

Les pièces ou instruments utilisés dans une zone à risque de contamination sont soit décontaminés manuellement, soit protégés, avant usage, par des fourreaux en matière plastique et notamment en po- lychlorure de vinyle. L'emploi de ces fourreaux ne facilite pas l'utilisation des instruments. Après usage, ces fourreaux constituent une partie des déchets nucléaires.

Les effluents de lavage et de décontamination des vêtements ou ustensiles et les fourreaux en matière plastique constituent un volume important de déchets radioactifs de faible activité, encombrant les aires de stockage.

Dans le domaine médical, tous les effets textiles et les instruments, doivent généralement être stérilisés en autoclave afin d'éliminer les germes et agents pathogènes ou bien stérilisés à l'oxyde d'éthylène ou autres dérivés formolés. La stérilisation des vêtements ou des instruments est généralement fastidieuse. Par ailleurs, elle accélère l'usure des vêtements.

Ces mêmes inconvénients existent aussi dans le domaine agro-alimentaire, où un certain nombre d'opération doivent être réalisées en enceinte stérile.

Un problème à résoudre est de procurer des moyens permettant de réduire la quantité de particules introduites dans des salles blanches ou stériles par des vêtements ou autres objets venant de l'extérieur ou transportées à l'extérieur par des vêtements ou autres objets sortant de salles contaminées par des particules radioactives ou par des microorganismes.

Un autre problème à résoudre est de réduire la fixation de particules radioactives ou de microorganismes sur les objets introduits dans des salles contaminées afin d'éviter la contamination de ces objets et de permettre de décontaminer facilement ces objets en éliminant les particules radioactives ou les microorganismes qui se seraient fixés sur ceux-ci.

Le brevet BE.A. 433.455 (PIRELLI) décrit des procédés selon lesquels on enduit un tissu d'une couche de colle ou de gélatine pour le rendre imperméable aux gaz de combat et on applique sur cette couche imperméable un vernis à base de protéines insolubilisées pour qu'elle résiste à l'humidité.

Le brevet U.S. A. 2.396.923 (MENDELSOHN) décrit des procédés de fabrication de revêtements protecteurs contre les gaz de combat selon lesquels on applique sur un support une solution de gélatine dans l'eau contenant un agent oxydant (chromate ou bichromate alcalin) qui décompose les gaz.

Les objectifs de l'invention sont atteints en faisant une application nouvelle des revêtements décrits dans ces documents dans un autre domaine, pour obtenir un résultat très différent.

La solution proposée par l'invention est l'application d'un revêtement constitué par un film protecteur à base de protéines polymérisées sur des supports destinés à être introduits dans des salles blanches ou stériles pour empêcher la libération dans lesdites salles de particules présentes sur ledit support ou sur des supports destinés à sortir de salles contaminées pour éviter la fixation de particules sur lesdits supports, de telle sorte que dans les deux cas, on réduit la quantité de particules transportées par lesdits supports entre l'extérieur et l'intérieur de celles-ci ou inversement et on évite la contamination de l'extérieur ou des supports.

Par film on désigne une couche continue et mince ayant une épaisseur inférieure à 40 µm.

L'emploi du film protecteur selon l'invention permet d'éviter toute pénétration ou accrochage de particules solides extérieures sur le support ainsi qu'une rétention des graisses et une réaction au liquide, notamment corrosif; ceci est lié à l'effet de film qui accroît considérablement l'effet de ruissellement.

En plus de ces avantages, le film protecteur selon l'invention permet d'utiliser comme support d'autres matériaux ou formes que ceux généralement utilisés, dès l'instant où l'on n'a plus la contrainte de barrières de protection ni celle, comme on le verra ci-après, de l'efficacité du traitement de décontamination ou de lavage du support. En particulier, ce film autorise l'emploi de supports textiles plus légers et plus souples augmentant le confort.

Selon un mode préféré de mise en oeuvre de l'invention, le procédé de préparation consiste à soumettre le support à l'action d'un brouillard d'une solution de protéines, à sécher puis irradier thermiquement le support imprégné de cette solution afin de déshydrater puis copolymériser les protéines en film.

L'imprégnation par atomisation garantit que toutes les parties du support ont été en contact avec les particules du brouillard. En outre la polymérisation se fait simplement par effet de dessication, donc par un procédé physique ; cette polymérisation est donc complète.

De façon avantageuse, la solution de protéines a un pH allant de 6 à 8,5. L'emploi d'un pH neutre pour la solution protéinique et donc du film résultant permet d'éviter tout endommagement du support, puis par la suite tout endommagement des surfaces en contact avec ledit support ; en particulier, l'emploi du pH neutre est bien adapté pour un support textile devant être placé au contact de la peau.

Par ailleurs, l'emploi d'un film protecteur de pH voisin de 7 entraîne un nombre de sites électriquement actifs de surface très faible, d'où un accrochage très difficile des particules ou aérosols extérieurs.

De façon avantageuse, on soumet le film à base de protéines à l'action d'un agent tannant permettant de conférer à ce film protecteur une bonne résistance aux agressions extérieures et une bonne so lidité.

Après utilisation du support, revêtu de son film protecteur, on peut éliminer le film afin de récupérer le support intègre.

A cet effet, l'invention a aussi pour objet un procédé d'élimination d'un film protecteur à base de protéines revêtant un support, ce film étant éventuellement contaminé par des aérosols extérieurs, caractérisé en ce que l'on soumet le film protecteur à l'action d'une enzyme protéolytique, cette enzyme digérant sélectivement le film protecteur éventuellement contaminé.

On rappelle qu'une enzyme protéolytique est une enzyme qui détruit complètement les protéines en leur composants.

Ce procédé d'élimination est d'une efficacité absolue en ce qui concerne la décontamination des quelques substances qui ont pu s'accrocher sur le film protecteur, en effet, il garantit l'élimination totale du film et des éventuelles particules piégées par ledit film. Il permet aussi de régénérer le support sans l'endommager, donc sans l'user. Par ailleurs, le volume d'effluents est très faible.

L'invention a encore pour objet un support revêtu au moins en partie d'un film protecteur, caractérisé en ce que le film est un film à base de protéines capable d'empêcher la libération d'aérosols éventuellement présents sur le support et/ou la fixation d'aérosols extérieurs sur ledit support.

De façon avantageuse, le film protecteur est à base de collagène. Ce matériau conduit par hydrolyse à chaud à ce qu'on appelle ordinairement la gélatine. II est le principal constituant de la peau et des os des mammifères (homme compris). Ce matériau est donc naturel et permet d'éviter toute allergie avec la peau.

Par ailleurs, ce matériau en film, bien que ne permettant pas la traversée des liquides ou aérosols, permet le passage de l'air. Le collagène est donc parfaitement bien adapté pour recouvrir un support textile.

De préférence, on utilise comme collagène l'osséine acide qui est une protéine animale dont la gélatine correspondante présente avantageusement un point iso-électrique allant de 6,5 à 8,5. Comme son nom l'indique, l'osséine provient des os des mammifères. Le point iso-électrique d'une gélatine est défini ci-après.

Une gélatine, dans une solution acide, devient un ion chargé positivement se déplaçant vers la cathode, tandis que, dans une solution basique, elle devient un ion chargé négativement qui se déplace vers l'anode. Il existe donc un pH pour lequel les charges positives et négatives .sont équilibrées ; c'est ce pH qui est appelé point iso-électrique.

La gélatine provenant de l'osséine acide présente un faible pouvoir de gonflement, ce qui permet un tannage important et donc l'obtention d'un film très résistant aux agressions extérieures et mécaniquement. Le pouvoir de gonflement de la gélatine est minimum au point iso-électrique.

D'autres caractéristiques et avantages de l'invention ressortiront mieux de la description qui va suivre, donnée à titre illustratif et non limitatif en référence à l'unique figure représentant, sous forme d'un schéma bloc, les différentes étapes de traitement, selon l'invention, d'un support.

Le procédé de revêtement selon l'invention d'un support quelconque permet d'éviter la contamination du support par les poussières extérieures ou inversement de piéger les poussières contaminantes sur ledit support.

Ce procédé consiste à recouvrir le support, avant usage, d'un film protecteur continu d'environ 1 µm d'épaisseur. Ce film est constitué d'un copolymère de protéines animales se présentant sous forme d'une gelée durcie et rigidifiée par un agent tannant. Cette gelée provenant par exemple de l'hydrolyse à chaud du collagène peut présenter un point iso-électrique compris dans l'intervalle 4,5-9,5. Toutefois, pour notamment éviter tout endommagement du support et par suite des surfaces devant être au contact de celui-ci (cas d'un support textile et de la peau), il est préférable d'utiliser une gelée ou gélatine dont le point iso-électrique est voisin de la neutralité, c'est-à-dire compris dans l'intervalle 6 à 8,5. L'un des composés organiques satisfaisant parfaitement à ce critère est l'osséine acide dont la gélatine correspondante présente un point iso-électrique allant de 6,5 à 8,5. Une telle gélatine est notamment produite par la société Rousselot (France).

L'agent tannant confère au film protéinique une dureté et une inertie à l'eau et au liquide (pouvoir perlant, hydrophobe) ainsi qu'un effet de charge électrostatique de surface nul. Cet effet de charge surfacique nul permet d'éviter la rétention de particules ou aérosols solides ou liquides et en particulier des graisses. Comme agent tannant, on peut utiliser des tannins, tels que l'acide tannique, des aldéhydes ou dialdéhydes tels que le formol ou le glyoxal ou bien des sels de métaux trivalents tels que l'alun de chrome ou de fer.

La première étape du procédé de traitement d'un support selon l'invention, référencée en 1 sur la figure annexée, consiste à soumettre ce support à l'action d'un brouillard d'une solution de protéines dont les particules liquides présentent un diamètre centré sur une courbe de Gauss de 5 ₗᵢm. L'utilisation de particules extrêmement fines permet un bon enrobage du support.

La production de particules ou d'aérosols aussi ténus est facilitée par la formation d'une solution de protéines de viscosité relativement faible, c'est-à-dire comprise entre 1,7 et 7,5 mPa.s. Cette viscosité est mesurée par le temps d'écoulement d'une solution de gélatine de 6,67% en poids de concentration à travers une pipette viscosimétrique, à une température de 60_{°}C.

Etant donné que la viscosité de la solution dépend de la force en gelée initiale de la gélatine, on choisira avantageusement une gélatine présentant une force en gelée initiale inférieure à 200 Blooms et de préférence inférieure à 150 Blooms. On rappelle que le Bloom correspond au poids nécessaire pour enfoncer de 4 mm un piston de 12,70 mm de diamètre dans une gelée de 6,67% en poids de concentration préalablement maintenue pendant 16 à 18 heures la température de 10_{°}C.

En outre, la viscosité de la solution est fonction du pH de celle-ci. En particulier, elle présente un minimum au point iso-électrique de la solution. Par ailleurs, la viscosité augmente avec la concentration en gélatine ; la concentration en poids de gélatine pourra varier de 4 à 14%.

Afin notamment d'éviter tout endommagement du support ainsi que des surfaces risquant d'être mises en contact avec celui-ci, la solution protéinique pulvérisée présente un pH neutre et en particulier un pH compris entre 6 et 8,5.

Cette opération 1 de pulvérisation de la solution protéinique peut éventuellement être réalisée à chaud, c'est-à-dire à une température comprise entre 30 et 90_{°}C, de façon que la solution pulvérisée ait une concentration en protéines et une viscosité optimales.

Le temps d'exposition du support au brouillard varie de 1 à 30 min. suivant la nature du support, la protéine pulvérisée et l'épaisseur du fil de protection que l'on désire obtenir ; il doit être suffisant pour permettre la pénétration et l'ancrage des particules protéiniques à la surface du support.

Lorsque le support est un vêtement, celui-ci pourra être placé dans une première enceinte hermétique dans laquelle est produite le brouillard, suspendu à un fil passant entre les manches avec un ou plusieurs fils tenant le col droit et les pans du vêtement ouverts, de façon à ce que ce dernier soit soumis totalement à l'action du brouillard.

L'étape suivante du procédé de revêtement, référencée en 2 sur la figure, consiste à sécher puis irradier thermiquement le support imprégné de la solution protéinique afin de provoquer une dessication puis une copolymérisation en film des protéines de la solution.

La dessication peut être réalisée en disposant le support dans une seconde enceinte hermétique où règne une atmosphère de vapeur sèche surchauffée entretenue par des radiateurs et des lampes infrarouges. La puissance thermique développée ne doit pas être trop élevée, c'est-à-dire rester inférieure à une température au contact de 250_{°}C de façon à éviter l'endommagement du support.

L'étape suivante du procédé de revêtement, référencée en 3 sur la figure, consiste à soumettre le support à un agent tannant en vue notamment de durcir le film protecteur déposé. L'agent tannant peut être envoyé sur le support sous forme d'un brouillard ; les particules en suspension de ce brouillard présentent un diamètre centré sur une courbe de Gauss de 5 um.

La solution d'agent tannant est obtenue en dissolvant notamment dans de l'eau à une température allant de 30 à 90_{°}C, un tannin, un aldéhyde ou un sel d'un métal trivalent. Comme agent tannant on peut citer, l'acide tannique, le formol à 1% en volume, le glyoxal ou l'alun de chrome.

Cette étape de tannage est généralement réalisée à chaud dans une troisième enceinte hermétique. Le taux de tannage augmente de façon logarithmique avec la température à laquelle celui-ci est réalisé, avec la concentration de l'agent tannant dans la solution, et avec la durée de soumission du support à cet agent. En revanche, le taux de tannage diminue quand le pH de la solution augmente.

Les conditions optimales du tannage sont déterminées expérimentalement en fonction de la gélatine utilisée ainsi que de son usage spécifique.

Le support recouvert de son film protecteur peut éventuellement être stocké, sans précaution particulière, avant d'être utilisé. L'étape de stockage est symbolisée en 4 sur la figure annexée.

Après usage du support protégé, on procède à l'élimination du film protecteur. Cette élimination est réalisée en soumettant le support à un agent de "détannage" (élimination de l'agent tannin) tel qu'une solution d'hypochlorite froid dilué ou éventuellement de H₂0₂ puis en soumettant le support à l'action d'une enzyme protéolytique digérant spécifiquement le film protéinique. L'étape de détannage est référencée en 5 sur la figure et l'élimination enzymatique en 6.

Toutefois, il est possible de supprimer l'étape de détannage en utilisant une enzyme spécifi que de la protéine constituant le film protecteur. Dans le cas du collagène, et donc de l'osséine acide, on peut utiliser comme enzyme spécifique la collagénase, l'al- case, ou la prolase dissoute dans de l'eau à une concentration de quelques % en poids (2 à 15%), et à froid.

L'étape éventuelle de détannage est réalisée en immergeant le support dans la solution de détannage correspondante.

L'étape d'élimination enzymatique du film protecteur peut être réalisée en soumettant le support à un brouillard d'une solution enzymatique, engendré dans une quatrième enceinte hermétique, ou bien en immergeant ledit support dans une solution enzymatique. La durée d'exposition au brouillard ou d'immersion doit être suffisante pour détruire complètement les protéines du film ainsi que les poussières qui y sont éventuellement accrochées ; elle est voisine de l'heure pour le collagène.

Dans le cas d'une pulvérisation de la solution enzymatique, les particules pulvérisées peuvent avoir un diamètre de 5 µm.

Lorsque le support est un vêtement, la digestion enzymatique peut être réalisée en suspendant le vêtement, comme lors de l'étape de pulvérisation de la solution protéinique, sur un fil de façon à exposer la majeure partie du support au brouillard enzymatique.

Dans le cas d'un frottement et éventuellement d'une érosion locale du film protecteur, lors de son utilisation, il est possible de réaliser une décontamination locale de la petite zone contaminée due à la rupture du film protecteur. Cette petit zone contaminée peut être déterminée après un examen du support débarrassé de son film protecteur. Ceci est une procédure usuelle en contrôle nucléaire.

Par ailleurs, il est éventuellement possible de réaliser juste avant l'élimination enzymatique, une étape supplémentaire consistant à soumettre le support à l'action de jets puissants d'air servant à éliminer une forte part des quelques aérosols ou poussières piégés par le film protecteur. Après l'élimination enzymatique, le support intègre est à nouveau prêt pour le dépôt d'un autre film protecteur selon l'invention.

En outre, les procédés selon l'invention permettent d'incorporer dans le film de protéines diverses substances telles que des substances permettant de détecter l'irradiation par exemple l'alumine que l'on peut ensuite récupérer pour mesurer la dose totale d'irradiation subie ou telles que des pigments colorés par exemple du noir de carbone permettant d'absorber des radiations infrarouges ou ultraviolettes.

## Revendications

1. Application d'un revêtement constitué par un film protecteur à base de protéines polymérisées caractérisé en ce que l'on applique ledit revêtement sur des supports destinés à être introduits dans des salles blanches ou stériles pour empêcher la libération dans lesdites salles de particules présentes sur ledit support ou sur des supports destinés à être extraits de salles contaminées pour éviter la fixation de particules sur lesdits supports ou pour empêcher que les particules ne traversent ledit support, de telle sorte que l'on réduit la quantité de particules transportées par lesdits supports entre l'extérieur et l'intérieur desdites salles ou entre l'intérieur de celles-ci et l'extérieur et que l'on évite des risques de contamination de l'extérieur et que l'on évite des risques de contamination de l'extérieur ou desdits supports.

2. Procédé de fabrication d'un support revêtu d'un film protecteur à base de protéines polymérisées, caractérisé en ce que l'on prépare une solution de protéines dans l'eau, on atomise ladite solution dans une première enceinte afin de créer un brouillard, on fait séjourner ledit support dans ladite enceinte pendant une durée comprise entre 1 minute et 30 minutes, on fait passer ledit support dans une deuxième enceinte dans lequel on le sèche et on l'irradie thermiquement afin de le déshydrater et de polymériser lesdites protéines sous forme dudit film protecteur.

3. Procédé selon la revendication 2, caractérisé en ce que l'on maintient dans ladite première enceinte une température comprise entre 30°C et 90°C.

4. Procédé selon l'une quelconque des revendications 2 et 3, caractérisé en ce que ladite solution de protéines a une viscosité, inférieure à 7,5 m.Pa.s.

5. Procédé selon l'une quelconque des revendications 2 à 4, caractérisé en ce que ladite solution de protéines a un pH compris entre 6 et 8,5.

6. Procédé selon l'une quelconque des revendications 2 à 5, caractérisé en ce que ledit brouillard est formé de particules liquides dont les diamètres se répartissent sur une courbe de Gauss centrée sur 5 _{/}lm.

7. Procédé selon l'une quelconque des revendications 2 à 6, caractérisé en ce qu'on prépare une solution aqueuse d'un agent tannant en dissolvant celui-ci dans de l'eau ayant une température comprise entre 30_{°}C et 90°C, on atomise ladite solution dans une troisième enceinte pour produire un brouillard et, après avoir déshydraté et polymérisé le film de protéine dans la deuxième enceinte, on introduit ledit support dans cette troisième enceinte.

8. Procédé selon la revendication 7, caractérisé en ce que ledit agent tannant est un tannin, ou un aldéhyde ou un sel d'un métal trivalent.

9. Procédé selon lequel on élimine un film protecteur à base de protôines obtenu par un procédé selon l'une quelconque des revendications 2 à 8, en soumettant le support revêtu dudit film à l'action d'une solution contenant une enzyme protéolytique.

10. Procédé selon la revendication 9 pour éliminer un film protecteur durci par tannage selon un procédé selon la revendication 7, caracatérisé en ce que l'on met en contact ledit support portant ledit film protecteur tanné avec une solution de "détannage" avant de le soumettre à l'action de ladite solution contenant une enzyme protéolytique.

11. Procédé selon l'une quelconque des revendications 2 à 8, caractérisé en ce que ledit film protecteur est à base d'osséine acide.

12. Procédé selon l'une quelconque des revendications 2 à 11, caractérisé en ce que l'on incorpore dans ledit film à base de protéines des substances permettant de détecter l'irradiation par exemple de l'alumine ou des pigments colorés qui absorbent des radiations.

13. Article vestimentaire destiné à être introduit dans une salle blanche ou stérile ou contaminée, caractérisé en ce qu'il porte, sur ses deux faces, un revêtement protecteur constitué par un film à base de protéines polymérisées et durcies par un agent tennant qui est perméable à l'air, ce film étant obtenu par un procédé selon l'une quelconque des revendications 7 ou 8.

14. Instrument ou outil destiné à être introduit dans des salles blanches ou stériles ou contaminées, caractérisé en ce qu'il est revêtu d'un film protecteur à base de protéines polymérisées et durcies par un agent tannant, ce film étant obtenu par un procédé selon une quelconque des revendications 7 ou 8.

## Claims

1. Application of a protective layer consisting in a polymerized protein protective film characterized in that said protective layer is applied on substrates intended to be used in clean or sterilized rooms to prevent the affecting of particles on said substrates or to prevent the particles from crossing said substrate, so as to reduce the number of par- tides transported by said substrates between the exterior and the interior of said rooms, or between the interior of the latter and the exterior, and to avoid risks of contaminating the exterior or said substrates.

2. Manufacturing process for a substrate covered by a polymerized protein protective film, characterized in that it includes preparing an aqueous protein solution, atomizing said solution in a first enclosure in order to form a mist, leaving said substrate in said enclosure for a period of between 1 minute and 30 minutes, transferring said substrate into a second enclosure inside which said substrate is dried and thermally irradiated in order to dehydrate and polymerize said protein in the form of said protective film.

3. Process according to claim 2, characterized in that the first enclosure is maintained at a temperature of between 30_{°}C and 90_{°}C.

4. Process according to any one of claims 2 and 3, characterized in that the said protein solution has a viscosity less than 7.5 m.Pa.s.

5. Process according to any one of claims 2 to 4, characterized in that the said protein solution has a pH value of between 6 and 8.5.

6. Process according to any one of claims 2 to 5, characterized in that said mist is formed of liquid particles whose diameters have a Gaussian distribution centered on 5 µm.

7. Process according to any one of claims 2 to 6, characterized in that it includes the preparing an aqueous solution of a tanning agent by dissolving the latter in water having a temperature of between 30_{°}C and 90_{°}C, atomizing said solution in a third enclosure to produce a mist and, after having dehydrated and polymerized the protein film in the second enclosure, introducing said substrate into said third enclosure.

8. Process according to claim 7, characterized in that said tanning agent is a tannin or an aldehyde, or a trivalent metal salt.

9. Process for eliminating a protein based protective film obtained by a process according to any one of claims 2 to 8, by submitting the substrate covered by said film to the action of a solution containing a proteolytic enzyme.

10. Process according to claim 9, for eliminating a protective film hardened by tanning according to a process according to claim 7, characterized in that said substrate supporting said tanned protective film is put in contact with a "de-tanning" solution before submitting it to the action of said solution containing a proteolytic enzyme.

11. Process according to any one of claims 2 to 8, characterized in that said protective film is acidic ossein based.

12. Process according to any one of claims 2 to 11, characterized in that said protein based film incorporates substances allowing the detection of irradiation, for example alumina or colored pigments that absorb radiation.

13. Article of clothing intended to be brought inside a clean room, or sterilized or contaminated room, characterized in that it carries on both of its faces a protective layer formed of a film of polymerized proteins hardened by a tanning agent that is air permeable, said film being obtained by a process according to any one of claims 7 or 8.

14. Instrument or tool intended to be brought inside clean rooms, or sterilized or contaminated rooms, characterized in that it is covered by a protective film of polymerized proteins hardened by a tanning agent, said film being obtained by a process according to any one of claims 7 or 8.

## Patentansprüche

1. Anwendung eines Schutzüberzuges der aus einem Film auf Basis von polymerisierten Proteinen besteht, dadurch gekennzeichnet, daß man auf in Reinräumen oder in sterilen Räumen zu einführen Trägern diesen Schutzüberzug legt zu verhindern die Freisetzung in dieses Räumen von Teilchen, die auf den Trägern vorhanden sind oder auf Trägern welche aus kontaminierten Räumen zu entfernen sind, um die Fixierung von Teilchen auf den Trägern zu vermeiden oder zu verhindern, daß die Teilchen in den Träger eindringen, so daß die Anzahl an von den Trägem von außerhalb nach innerhalb der Räume oder von innerhalb nach außerhalb derselben transportierten Teilchen reduziert ist und das Risiko von Kontaminationen des Äußeren oder der Träger vermieden wird.

2. Verfahren zur Herstellung eines mit einem Schutzfilm auf Basis von polymerisierten Proteinen überzogenen Trägers, dadurch gekennzeichnet, daß man eine Lösung von Proteinen in Wasser herstellt, die Lösung zur Bildung eines Nebels in einem ersten Gehäuse atomisiert, den Träger für einen Zeitraum zwischen 1 min und 30 min in dem Gehäuse verweilen läßt, den Träger in ein zweites Gehäuse gibt, wo er getrocknet wird, und man denselben thermisch bestrahlt, um ihm Feuchtigkeit zu entziehen und die Proteine in Form des Schutzfilms zu polymerisieren.

3. Verfahren nach Anspruch 2, dadurch gekennzeichnet, daß man in dem ersten Gehäuse eine Temperatur zwischen 30°C und 90_{°}C aufrechthält.

4. Verfahren nach einem der Ansprüche 2 und 3, dadurch gekennzeichnet, daß die Proteinlösung eine Viskosität von unter 7,5 mPa.s hat.

5. Verfahren nach einem der Ansprüche 2 bis 4, dadurch gekennzeichnet, daß die Proteinlösung einen pH-Wert zwischen 6 und 8,5 hat.

6. Verfahren nach einem der Ansprüche 2 bis 5, dadurch gekennzeichnet, daß der Nebel aus flüssigen Teilchen, deren Durchmesser sich über eine um 5 mm zentrierte Gaußsche Glockenkurve verteilen, gebildet wird.

7. Verfahren nach einem der Ansprüche 2 bis 6, dadurch gekennzeichnet, daß man eine wässerige Lösung aus einem Beizmittel herstellt, indem man dieses in Wasser mit einer Temperatur zwischen 30°C und 90°C auflöst, die Lösung in einem dritten Gehäuse zur Erzeugung eines Nebels atomisiert und nach Dehydratisieren und Polymerisieren des Proteinfilms im zweiten Gehäuse den Träger in dieses dritte Gehäuse einbringt.

8. Verfahren nach Anspruch 7, dadurch gekennzeichnet, daß das Beizmittel ein Tannin oder ein Aldehyd oder Salz eines dreiwertigen Metalls ist.

9. Verfahren, gemäß welchem man einen Schutzfilm auf Basis von Proteinen, erhalten gemäß einem Verfahren nach einem der Ansprüche 2 bis 8, entfemt, indem man den mit dem Film überzogenen Träger der Wirkung einer ein proteolytisches Enzym enthaltenden Lösung unterzieht.

10. Verfahren nach Anspruch 9 zum Entfernen eines durch Beizen gemäß einem Verfahren nach Anspruch 7 gehärteten Schutzfilms, dadurch gekennzeichnet, daß man den den Beizschutzfilm tragenden Träger mit einer "Entbeiz"-Lösung in Kontakt bringt, bevor man ihn der Wirkung der ein proteolytisches Enzym enthaltenden Lösung unterzieht.

11. Verfahren nach einem der Ansprüche 2 bis 8, dadurch gekennzeichnet, daß der Schutzfilm auf saurem Knochenleim basiert.

12. Verfahren nach einem der Ansprüche 2 bis 11, dadurch gekennzeichnet, daß man in den Film auf Proteinbasis Substanzen inkorporiert, die die Detektion der Strahlenbelastung von beispielsweise Tonerde oder Farbpigmenten, die Strahlen absorbieren, zulassen.

13. Kleidungsstück zum Einbringen in einen Reinraum oder einen sterilen oder einen kontaminierten Raum, dadurch gekennzeichnet, daß es auf beiden Seiten einen Schutzüberzug trägt, der aus einem Film auf Basis von polymerisierten und mit einem Beizmittel gehärteten Proteinen besteht, welcher luftdurchlässig ist, wobei der Film gemäß einem Verfahren nach einem der Ansprüche 7 oder 8 erhalten ist.

14. Instrument oder Gerät zum Einbringen in Reinräume oder sterile oder kontaminierte Räume, dadurch gekennzeichnet, daß es mit einem Schutzfilm auf Basis von polymerisierten und mit einem Beizmittel gehärteten Proteinen überzogen ist, welcher Film durch ein Verfahren nach einem der Ansprüche 6 oder 7 erhalten ist.
